# EUROPÄISCHE PATENTANMELDUNG

(11) **EP 1 826 730 A2**
(43) Veröffentlichungstag der Anmeldung: **29.08.2007**
(21) Anmeldenummer: 07003502.7
(22) Anmeldetag: 20.02.2007
(51) Int. Cl.: G07D 7/12

(54) **Sicherheitsmerkmal für Wertdokumente**

(30) Priorität: 22.02.2006 DE 102006008245
(71) Anmelder: Giesecke & Devrient GmbH, 81677 München (DE)
(72) Erfinder: Schiffmann, Peter, 85354 Freising (DE); Karcher, Lars, Dr., 82140 Olching (DE)

(57) **Zusammenfassung**

Die Erfindung betrifft ein Sicherheitsmerkmal für Sicherheitspapiere, Wertdokumente und dergleichen mit einem UV-anregbaren organischen Lumineszenzstoff. Erfindungsgemäß enthält das Sicherheitsmerkmal Kern-Hülle-Teilchen (20), bei denen der organische Lumineszenzstoff als Kern (22) mit einer Hülle (24) beschichtet ist, die die chemische und/oder physikalische Beständigkeit des Lumineszenzstoffs erhöht.

## Beschreibung

Die Erfindung betrifft ein Sicherheitsmerkmal für Sicherheitspapiere, Wertdokumente und dergleichen mit einem UV-anregbaren organischen Lumineszenzstoff sowie ein Verfahren zum Herstellen eines derartigen Sicherheitsmerkmals.

Wertdokumente, wie beispielsweise Banknoten, Aktien, Anleihen, Urkunden, Gutscheine, Schecks, hochwertige Eintrittskarten, aber auch andere fälschungsgefährdete Papiere, wie Pässe oder sonstige Ausweisdokumente, werden in der Regel mit verschiedenen Sicherheitsmerkmalen zur Erhöhung der Fälschungssicherheit versehen. Ein Sicherheitsmerkmal kann beispielsweise in Form eines in eine Banknote eingebetteten Sicherheitsfadens, eines aufgebrachten Sicherheitsstreifens oder eines selbsttragenden Transferelements, wie einem Patch oder einem Etikett, das nach seiner Herstellung auf ein Wertdokument aufgebracht wird, ausgebildet sein.

Derartige Sicherheitsmerkmale enthalten oft Lumineszenzstoffe, die nach Anregung mit UV-Strahlung eine charakteristische Lumineszenzemission im sichtbaren oder infraroten Spektralbereich aufweisen. Der Begriff Lumineszenz umfasst dabei sowohl Fluoreszenz als auch Phosphoreszenz. Die für den Sicherheitsdruck verfügbaren, langwellig UV-anregbaren, anorganischen Lumineszenzstoffe weisen jedoch eine geringe Photonenausbeute und damit eine geringe Lumineszenzintensität auf. Auch sind diese von der Partikelgröße her nur bedingt im Untergrund- bzw. Offsetdruck anwendbar.

Organische, langwellig UV-anregbare Lumineszenzstoffe für den Sicherheitsdruck weisen nur eine geringe chemische, teilweise auch geringe thermische Beständigkeit auf. Bei Verwendung in Untergrundfarben können sie durch Bestandteile des Lackes einer Überlackierung gequencht werden. Aus diesem Grund werden derzeit im Sicherheitsdruck überwiegend gelbe bzw. gelb-grünliche Lumineszenzstoffe eingesetzt.

Ausgehend davon liegt der Erfindung die Aufgabe zugrunde, ein Sicherheitsmerkmal der eingangs genannten Art anzugeben, das die Nachteile des Standes der Technik vermeidet. Insbesondere soll die Palette der im Sicherheitsdruck einsetzbaren Lumineszenzfarben erweitert werden.

Diese Aufgabe wird durch das Sicherheitsmerkmal und das Herstellungsverfahren mit den Merkmalen der unabhängigen Ansprüche gelöst. Weiterbildungen der Erfindung sind Gegenstand der Unteransprüche.

Gemäß der Erfindung enthält ein gattungsgemäßes Sicherheitselement Kern-Hülle-Teilchen, bei denen der organische Lumineszenzstoff als Kern mit einer Hülle beschichtet ist, die die chemische und/oder physikalische Beständigkeit des Lumineszenzstoffs erhöht.

In einer bevorzugten Ausgestaltung ist die Hülle dabei so ausgebildet, dass sie die Lichtechtheit des Lumineszenzstoffs erhöht. Die Lichtechtheit ist ein Maß für die Farbechtheit von Färbungen, Farbstoffen und Drucken gegen die Bleichwirkung des Tageslichts, wie sie einschließlich geeigneter Messverfahren in der europäischen Norm EN ISO 105 B01 definiert ist, wie weiter unten näher dargestellt. Bevorzugt erreicht das Sicherheitsmerkmal durch die Umhüllung des Lumineszenzstoff-Kerns auf der 8-stufigen Wollskala eine Lichtechtheit von 3 oder mehr, vorzugsweise sogar eine Lichtechtheit von 5 oder mehr.

Um die Lichtechtheit zu erhöhen, enthält die Hülle zweckmäßig einen UV-Absorber, der die UV-Anregbarkeit des Lumineszenzstoffs nicht oder nicht wesentlich beeinträchtigt. In einer Erfindungsvariante enthält die Hülle als UV-Absorber TiO₂, vorzugsweise nanoskalisches TiO₂. In anderen Varianten enthält die Hülle als UV-Absorber ein Benzotriazol-Derivat oder ein Polystyrol-Acrylat.

Um sicherzustellen, dass der UV-Absorber die Anregbarkeit des Lumineszenzstoff-Kerns nicht wesentlich beeinträchtigt, sind Lumineszenzstoff und UV-Absorber bevorzugt so aufeinander abgestimmt, dass das Absorptionsmaximum des Lumineszenzstoffs bei größeren Wellenlängen als das Absorptionsmaximum des UV-Absorbers liegt. Obwohl er durch den UV-Absorber gegen Ausbleichen geschützt ist, kann der Lumineszenzstoff-Kern dann nach wie vor langwellig UV-angeregt werden.

Mit besonderem Vorteil weist das Sicherheitsmerkmal einen Lumineszenzstoff auf, der nach UV-Anregung im roten oder blauen Spektralbereich luminesziert. In Verbindung mit herkömmlichen Lumineszenzstoffen wird dadurch die für den Sicherheitsdruck zur Verfügung stehende Palette an Lumineszenzfarben stark erweitert.

Zur Verwendung als Lumineszenzstoff-Kern bieten sich insbesondere Benzoxazinonderivate, Oxinate, Anthranilsäurederivate oder organische Selten-Erden-Komplexe an.

Der Lumineszenzstoff ist in einer vorteilhaften Erfindungsvariante mit einer organischen Hülle beschichtet, die insbesondere Polystyrol, SBS (Styrol/Butadien/Styrol-Triblockcopolymere), Polycarbonat, PVC (Polyvinylchlorid), TPU (thermoplastische Polyurethane), ABS (Acrylnitril-Butadien-StyrolCopolymere) oder PMMA (Polymethylmethacrylat) enthält.

In einer anderen ebenfalls vorteilhaften Erfindungsvariante ist der Lumineszenzstoff mit einer anorganischen Hülle beschichtet. Der Lumineszenzstoff kann auch mit zwei oder mehr unterschiedlichen organischen und/oder anorganischen Hüllen beschichtet sein.

Gemäß einer bevorzugten Weiterbildung der Erfindung enthält die Beschichtung einen Merkmalsstoff. Der Merkmalsstoff kann dabei in der Beschichtung in einer Konzentration zwischen 1 ppm und etwa 50 Gew-% vorliegen.

Bei dem Merkmalsstoff kann es sich um einen weiteren Lumineszenzstoff handeln, der anhand seiner Lumineszenzeigenschaften nachgewiesen werden kann. Dies kann beispielsweise mittels Lumineszenzspektrometer unter Bestimmung der Anregungspeaks, Emissionspeaks oder des Abklingverhaltens erfolgen. Es versteht sich, dass ein Lumineszenzstoff als Merkmalsstoff eingesetzt wird, der sich in zumindest in einem dieser Parameter vom umhüllten Grundstoff unterscheidet.

Auch lösliche Stoffe können als Merkmalsstoffe in die Beschichtung eingebaut werden. Der Nachweis kann mittels Dünnschichtchromatographie, visuell oder photometrisch über den LF-Wert (Lauf-Wert: Strecke, die eine Probe auf der DC-Platte bei einem definierten Lösungs- bzw. Laufmittel in einer definierten Zeit zurücklegt), Intensität und verwendete Lösungsmittelqualität erfolgen. Infrage kommen hier insbesondere visuell sichtbare Farbstoffe, Lumineszenzstoffe, IR-Absorber oder aktivierbare Stoffe (Reagenzien).

In weiteren Varianten können auch über eine Formerkennung mittels Rasterelektronenmikroskop nachweisbare Merkmalsstoffe, wie etwa Bariumsulfat oder Kreide, verwendet werden, oder lichtpolarisierende Merkmalsstoffe, die mittels Lichtmikroskop und Polarisationsfilter nachgewiesen werden können. Dabei kommen insbesondere flüssigkristalline Materialien in Betracht, die sogar alleine als organische Hülle dienen können.

IR-Absorber - vorzugsweise mit einer Absorption im Spektralbereich zwischen 800 nm und 1100 nm - als Merkmalsstoffe in der Hülle können mittels Lichtmikroskop im IR-Bereich, Mikroskopspektrometer oder Spektroskopie nachgewiesen werden. Auch Merkmalsstoffe mit magnetisch nachweisbaren Eigenschaften, beispielsweise Weicheisen (Carbonyleisen, Fe₂O3) oder Harteisen (Magnetit Fe₃O₄), kommen in Betracht, der Nachweis gelingt hier beispielsweise mittels Vibration Sample Magnetometer.

Elektrisch leitfähige Merkmalsstoffe in der Hülle, wie etwa Kohlenstoff, Silber, Gold, Kupfer oder dotierte organische Polymere, können durch eine Messung des Oberflächenwiderstands oder der Leitfähigkeit abgelösten Pigmentmaterials nachgewiesen werden. Auch weitere Merkmalsstoffe mit speziellen Eigenschaften, die mittels REM, Röntgenmikroanalyse oder Massenspektrometrie nachgewiesen werden können, wie spezielle Oxide, Metalle oder seltene Erden, kommen für die Erfindung in Betracht.

Die Erfindung enthält auch ein Verfahren zum Herstellen eines Sicherheitsmerkmals für Sicherheitspapiere, Wertdokumente und dergleichen, bei dem ein UV-anregbarer, organischer Lumineszenzstoff als Kern mit einer Hülle beschichtet wird, die die chemische und/ oder physikalische Beständigkeit des Lumineszenzstoffs erhöht.

In einer vorteilhaften Verfahrensvariante wird der Lumineszenzstoff mit einer organischen Hülle beschichtet. Dabei kann eine aus einer Reihe möglicher Beschichtungsvarianten zum Einsatz kommen. Die Beschichtung kann beispielsweise mittels Emulsionspolymerisation erfolgen, wobei wasserunlösliche Monomere mithilfe von Emulgatoren in Wasser emulgiert und unter Verwendung wasserlöslicher Initiatoren polymerisiert werden.

In einer anderen Beschichtungsvariante erfolgt die Beschichtung durch a) Lösen oder Dispergieren der zu beschichtenden Polymere in Lösungsmittel, b) Mischen mit dem Lumineszenzstoff, c) Abdampfen des Lösungsmittels bzw. Erstarren und d) trocken Vermahlen. Bei thermoplastischen oder aufschmelzbaren Polymeren kann nach dem Schritt d) ein Temperschritt zum Verschließen eventueller Kapillaren durchgeführt werden. Als Polymere kommen für diese Verfahrensvariante insbesondere die oben erwähnten Polymere in Betracht.

Die Beschichtung kann auch erfolgen durch a) In-Lösung-Bringen der zu beschichtenden Polymere und einem Vernetzer, b) Einmischen des Lumineszenzstoffs, c) Vernetzen, d) Trocknen und Vermahlen. Für diese Variante kommen insbesondere Harze aus der Gruppe der Diallylphthalate, Epoxid-, Harnstoff-Formaldehyd-, Melamin-Formaldehyd-, Melamin-Phenol-Formaldehyd-, Phenol-Formaldehyd-, oder ungesättigter Polyester-Harze infrage.

Nach einer weiteren Beschichtungsvariante erfolgt die Beschichtung durch a) In-Schmelze-Bringen der zu beschichtenden Polymere (beispielsweise so genannte "Hotmelts", Polyamid, TPU) und gegebenenfalls eines Vernetzers, wie etwa Isocyanat, b) Einmischen des Lumineszenzstoffs, c) Vernetzen, d) Trocknen und Vermahlen.

In einer alternativen Ausgestaltung wird der Lumineszenzstoff über ein Sol-Gel-Verfahren mit einer anorganischen Hülle versehen. Dazu werden beispielsweise in einem organischen Lösungsmittel durch Katalyse teilweise organisch funktionalisierte Silane mittels Säure oder Base hydrolysiert. Das Lumineszenzstoff-Pigment wird mit SiOₓ umhüllt, die wässrigen Komponenten abgedampft. Ein Temper- bzw. Sinterschritt erfolgt unter Rühren bzw. Mischen um ein Agglomerat zu vermeiden.

Eine weitere Variante ist das Aufziehen von Lumineszenzstoffen auf einen anorganischen Träger (Verlackungsprozess). Bei diesem Verfahren wird der Lumineszenzstoff in Lösung gebracht, auf einen geeigneten anorganischen Träger aufgebracht und anschließend getrocknet (z.B. saurer Lumineszenzstoff auf basischem Träger). Anschließend wird eine organische und/oder anorganische Hülle erzeugt.

Soll ein UV-Absorber oder ein Merkmalsstoff in die Hülle eingebaut werden, wird dieser dem Hüllenmaterial bei der Herstellung der Kern-Hülle-Teilchen in geeigneter Weise zugesetzt.

Weitere Ausführungsbeispiele sowie Vorteile der Erfindung werden nachfolgend anhand der Figuren erläutert. Zur besseren Anschaulichkeit wird in den Figuren auf eine maßstabs- und proportionsgetreue Darstellung verzichtet.

Es zeigen:
- Fig. 1: eine schematische Darstellung einer Banknote mit einem erfindungsgemäßen Sicherheitsmerkmal, und
- Fig. 2 und 3: schematisch Kern-Hülle-Teilchen nach Ausführungsbeispielen der Erfindung.

Die Erfindung wird nun am Beispiel einer Banknote erläutert. Fig.1 zeigt dazu eine schematische Darstellung einer Banknote 10, die in einem Bereich 12 mit einem erfindungsgemäßen Sicherheitsmerkmal versehen ist.

Wie in Fig. 2 schematisch illustriert, enthält das erfindungsgemäße Sicherheitsmerkmal Kern-Hülle-Teilchen 20, bei denen ein Kern 22 aus einem langwellig UV-anregbaren, organischen Lumineszenzstöff mit einer Hülle 24 beschichtet ist, die die chemische und/ oder physikalische Beständigkeit, insbesondere die Lichtechtheit, des Lumineszenzstoffs erhöht.

Die Lichtechtheit ist dabei ein Maß für die Farbechtheit von Färbungen, Farbstoffen und Drucken gegen die Bleichwirkung des Tageslichts. Die europäische Norm EN ISO 105 B01 beschreibt die Bestimmung der Farbechtheit nach der 8-stufigen Wollskala, die von einer sehr geringen Lichtechtheit (Lichtechtheitstyp 1) bis zu einer hervorragenden Lichtechtheit (Lichtechtheitstyp 8) reicht. Eine Erhöhung um eine Stufe entspricht dabei einer doppelt so guten Lichtbeständigkeit, d. h., wenn eine Probe des Lichtechtheitstyps 4 unter bestimmten Bedingungen in einer gegebenen Zeit eine bestimmte Änderung erfährt, wird eine Probe des Lichtechtheitstyps 3 diese Änderung unter gleichen Bedingungen bereits nach der halben Zeit, eine Probe des Lichtechtheitstyps 5 erst nach einer doppelt so langen Zeit zeigen.

Im Ausführungsbeispiel der Fig. 2 ist als Lumineszenzstoff 22 der nach UV-Anregung rötlich orange fluoreszierende Stoff LUMILUX® CD 740 von Honeywell (Zusammensetzung: Oxinat) eingesetzt. Es versteht sich, dass auch andere Lumineszenzstoffe, wie beispielsweise der blau fluoreszierende Stoff LUMILUX® CD 329, ein Antranilsäurederivat, oder andere gewünschte Lumineszenzstoffe als Kern verwendet werden können.

Der Lumineszenzstoff 22 ist mit einer organischen Hülle 24 verkapselt, die einen UV-Absorber 26 enthält. Durch die Verkapselung wird zum einen die Beständigkeit des Lumineszenzstoffs gegen Säuren und Alkalien erhöht, und zum anderen die Lichtechtheit des Sicherheitsmerkmals deutlich gesteigert.

Zur Herstellung einer solchen organischen Hülle wird beispielsweise ein Polymer bzw. Prepolymer, etwa ein Melamin/Formaldehyd-Harz unter kräftigem Rühren in Wasser dispergiert und eine 10%-ige wässrige Dispersion erzeugt. Anschließend wird in einem Rundkolben unter Rühren, beispielsweise mit einem Teflonrührfisch und einem Magnetrührer portionsweise der Lumineszenzstoff zugegeben. Die Dispersion wird so lange gerührt, bis keine größeren Agglomerate des Lumineszenzstoffs mehr zu sehen sind.

Anschließend wird unter Vakuum und ständigem Rühren langsam das Lösungsmittel Wasser abdestilliert. Der Feststoff wird zerkleinert und zum vollständigen Vernetzen des Polymers 2 Stunden bei 120 °C in einen Umluftheizofen gegeben. Durch das Erhitzen des Stoffes erfolgt gleichzeitig die Trocknung der verkapselten Teilchen. Anschließend kann das Produkt wie ein herkömmliches Pigment weiterverarbeitet werden.

Als beizumischende UV-Absorber 26 kommen anorganische UV-Absorber, wie etwa TiO₂ vorzugsweise nanoskalisches TiO₂, oder auch organische UV-Absorber, wie Benzotriazol-Derivate oder geeignete Polymere, wie etwa Polystyrol-Acrylate infrage. Gegebenenfalls wird ein IR-Absorber, insbesondere mit einer Absorption im Spektralbereich zwischen 800 nm und 1100 nm, zugesetzt.

Es versteht sich, dass der Lumineszenzstoff 22 und der UV-Absorber 26 so aufeinander abgestimmt werden, dass der Lumineszenzstoff 22 trotz der Schutzwirkung des UV-Absorbers 26 noch angeregt werden kann. Beispielsweise können Lumineszenzstoff 22 und Absorber 26 so gewählt werden, dass das Absorptionsmaximum des Lumineszenzstoffs 22 bei größeren Wellenlängen als das Absorptionsmaximum des UV-Absorbers 26 liegt.

In einer alternativen Ausgestaltung wird der Lumineszenzstoff 22 über ein Sol-Gel-Verfahren mit einer anorganischen Hülle 24 versehen. Dazu werden beispielsweise in einem organischen Lösungsmittel durch Katalyse teilweise organisch funktionalisierte Silane mittels Säure oder Base hydrolysiert. Das Lumineszenzstoff-Pigment wird mit SiOₓ umhüllt, die wässrigen Komponenten abgedampft. Ein Temper- bzw. Sinterschritt erfolgt unter Rühren bzw. Mischen um ein Agglomerat zu vermeiden. Eine anorganische Hülle 24 kann auch durch einen Verlackungsprozess erzeugt werden, bei dem der Lumineszenzstoff 22 in Lösung gebracht, auf einen geeigneten anorganischen Träger aufgebracht und anschließend getrocknet wird.

Wie in Fig. 3 illustriert, kann der Beschichtung 24 weiter ein Merkmalsstoff 28 zugesetzt werden, um die Sicherheit des Aufdrucks 12 zu erhöhen. Im Ausführungsbeispiel der Fig. 3 ist der oben beschriebenen organischen Hülle ein elektrisch leitfähiger Stoff 28 beigemischt, wie etwa Kohlenstoff, Silber, Gold, Kupfer oder dotierte organische Polymere, deren Vorhandensein durch eine Messung des Oberflächenwiderstands oder der Leitfähigkeit abgelösten Pigmentmaterials nachgewiesen werden kann.

Es können auch über eine Formerkennung mittels Rasterelektronenmikroskop nachweisbare Merkmalsstoffe, wie etwa Bariumsulfat oder Kreide, verwendet werden, oder IR-Absorber, wie etwa ADS1065A von American Dye Source (Zusammensetzung: C₆₂H₉₂N₆F₁₂Sb₂). Auch Merkmalsstoffe mit magnetisch nachweisbaren Eigenschaften, wie etwa Weicheisen (Carbonyleisen, Fe₂O₃) oder Harteisen (Magnetit Fe3O₄), kommen in Betracht. Auch weitere, vom Lumineszenzstoff-Kern verschiedene Lumineszenzstoffe können der Hülle als Merkmalsstoff beigemischt werden.

Die Konzentration derartiger Merkmalsstoffe kann von wenigen ppm bis hin zu etwa 50 Gew-% der Beschichtung reichen. Aus Kostengründen und um die Erkennung durch potentielle Fälscher zu erschweren, werden meist geringe Konzentrationen eingesetzt.

## Patentansprüche

1. Sicherheitsmerkmal für Sicherheitspapiere, Wertdokumente und dergleichen, mit einem UV-anregbaren organischen Lumineszenzstoff, **dadurch gekennzeichnet, dass** das Sicherheitsmerkmal Kern-Hülle-Teilchen enthält, bei denen der organische Lumineszenzstoff als Kern mit einer Hülle beschichtet ist, die die chemische und/oder physikalische Beständigkeit des Lumineszenzstoffs erhöht.

2. Sicherheitsmerkmal nach Anspruch 1, **dadurch gekennzeichnet, dass** die Hülle die Lichtechtheit des Lumineszenzstoffs erhöht.

3. Sicherheitsmerkmal nach Anspruch 1 oder 2, **dadurch gekennzeichnet, dass** das Sicherheitsmerkmal auf der 8-stufigen Wollskala eine Lichtechtheit von 3 oder mehr, vorzugsweise eine Lichtechtheit von 5 oder mehr erreicht.

4. Sicherheitsmerkmal nach wenigstens einem der Ansprüche 1 bis 3, **dadurch gekennzeichnet, dass** die Hülle einen UV-Absorber enthält, der die UV-Anregbarkeit des Lumineszenzstoffs nicht oder nicht wesentlich beeinträchtigt.

5. Sicherheitsmerkmal nach wenigstens einem der Ansprüche 1 bis 4, **dadurch gekennzeichnet, dass** die Hülle als UV-Absorber TiO₂, vorzugsweise nanoskalisches TiO₂, enthält.

6. Sicherheitsmerkmal nach wenigstens einem der Ansprüche 1 bis 4, **dadurch gekennzeichnet, dass** die Hülle als UV-Absorber ein Benzotriazol-Derivat oder ein Polystyrol-Acrylat enthält.

7. Sicherheitsmerkmal nach wenigstens einem der Ansprüche 4 bis 6, **dadurch gekennzeichnet, dass** die Hülle weiter einen IR-Absorber, insbesondere mit einer Absorption im Spektralbereich zwischen 800 nm und 1100 nm, enthält.

8. Sicherheitsmerkmal nach wenigstens einem der Ansprüche 4 bis 7, **dadurch gekennzeichnet, dass** das Absorptionsmaximum des Lumineszenzstoffs bei größeren Wellenlängen als das Absorptionsmaximum des UV-Absorbers liegt.

9. Sicherheitsmerkmal nach wenigstens einem der Ansprüche 1 bis 8, **dadurch gekennzeichnet, dass** der Lumineszenzstoff nach UV-Anregung im roten oder blauen Spektralbereich luminesziert.

10. Sicherheitsmerkmal nach wenigstens einem der Ansprüche 1 bis 9, **dadurch gekennzeichnet, dass** der Lumineszenzstoff ein Benzoxazinonderivat, ein Oxinat, ein Anthranilsäurederivat oder ein organischer Selten-Erden-Komplex ist.

11. Sicherheitsmerkmal nach wenigstens einem der Ansprüche 1 bis 10, **dadurch gekennzeichnet, dass** der Lumineszenzstoff mit einer organischen Hülle beschichtet ist, vorzugsweise dass die organische Hülle Polystyrol, SBS, Polycarbonat, PVC, TPU, ABS oder PMMA enthält.

12. Sicherheitsmerkmal nach wenigstens einem der Ansprüche 1 bis 10, **dadurch gekennzeichnet, dass** der Lumineszenzstoff mit einer anorganischen Hülle beschichtet ist.

13. Sicherheitsmerkmal nach wenigstens einem der Ansprüche 1 bis 12, **dadurch gekennzeichnet, dass** der Lumineszenzstoff mit zwei oder mehr unterschiedlichen organischen und/ oder anorganischen Hüllen beschichtet ist.

14. Sicherheitsmerkmal nach wenigstens einem der Ansprüche 1 bis 13, **dadurch gekennzeichnet, dass** die Beschichtung einen Merkmalsstoff enthält.

15. Sicherheitsmerkmal nach Anspruch 14, **dadurch gekennzeichnet, dass** der Merkmalsstoff in der Beschichtung in einer Konzentration zwischen 1 ppm und 50 Gew-% vorliegt.

16. Sicherheitsmerkmal nach Anspruch 14 oder 15, **dadurch gekennzeichnet, dass** der Merkmalsstoff ein Lumineszenzstoff ist, insbesondere ein Lumineszenzstoff ist, der ein anderes Anregungs- und/ oder Emissionsspektrum aufweist als der organische Lumineszenzstoff im Kern.

17. Sicherheitsmerkmal nach Anspruch 14 oder 15, **dadurch gekennzeichnet, dass** der Merkmalsstoff ein löslicher Stoff ist.

18. Sicherheitsmerkmal nach Anspruch 14 oder 15, **dadurch gekennzeichnet, dass** der Merkmalsstoff spezifische Formkörper enthält.

19. Sicherheitsmerkmal nach Anspruch 14 oder 15, **dadurch gekennzeichnet, dass** der Merkmalsstoff lichtpolarisierend ist.

20. Sicherheitsmerkmal nach Anspruch 14 oder 15, **dadurch gekennzeichnet, dass** der Merkmalsstoff ein Infrarotabsorber ist.

21. Sicherheitsmerkmal nach Anspruch 14 oder 15, **dadurch gekennzeichnet, dass** der Merkmalsstoff magnetisch ist.

22. Sicherheitsmerkmal nach Anspruch 14 oder 15, **dadurch gekennzeichnet, dass** der Merkmalsstoff elektrisch leitfähig ist.

23. Verfahren zum Herstellen eines Sicherheitsmerkmals für Sicherheitspapiere, Wertdokumente und dergleichen, bei dem ein UV-anregbarer, organischer Lumineszenzstoff als Kern mit einer Hülle beschichtet wird, die die chemische und/ oder physikalische Beständigkeit des Lumineszenzstoffs erhöht.

24. Verfahren nach Anspruch 23, **dadurch gekennzeichnet, dass** der Lumineszenzstoff mit einer organischen Hülle beschichtet wird.

25. Verfahren nach Anspruch 24, **dadurch gekennzeichnet, dass** die Beschichtung mittels Emulsionspolymerisation erfolgt.

26. Verfahren nach Anspruch 24, **dadurch gekennzeichnet, dass** die Beschichtung erfolgt durch a) Lösen oder Dispergieren der zu beschichtenden Polymere in Lösungsmittel, b) Mischen mit dem Lumineszenzstoff, c) Abdampfen des Lösungsmittels bzw. Erstarren und d) trocken Vermahlen.

27. Verfahren nach Anspruch 26, **dadurch gekennzeichnet, dass** das zu beschichtende Polymer thermoplastisch ist oder aufgeschmolzen werden kann und dass nach dem Schritt d) ein Temperschritt zum Verschließen eventueller Kapillaren durchgeführt wird.

28. Verfahren nach Anspruch 24, **dadurch gekennzeichnet, dass** die Beschichtung erfolgt durch a) In-Lösung-Bringen der zu beschichtenden Polymere und einem Vernetzer, b) Einmischen des Lumineszenzstoffes, c) Vernetzen, d) Trocknen und Vermahlen.

29. Verfahren nach Anspruch 24, **dadurch gekennzeichnet, dass** die Beschichtung erfolgt durch a) In-Schmelze-Bringen der zu beschichtenden Polymere und gegebenenfalls eines Vernetzers, b) Einmischen des Lumineszenzstoffes, c) Vernetzen, d) Trocknen und Vermahlen.

30. Verfahren nach Anspruch 23, **dadurch gekennzeichnet, dass** der Lumineszenzstoff in einem Sol-Gel-Verfahren mit einer anorganischen Hülle beschichtet wird.

31. Verfahren nach Anspruch 23, **dadurch gekennzeichnet, dass** zur Bildung des Kerns der Lumineszenzstoff in Lösung gebracht und auf einen anorganischen Träger aufgezogen wird.

32. Sicherheitspapier für die Herstellung von Sicherheits- oder Wertdokumenten, wie Banknoten, Schecks, Ausweiskarten, Urkunden und dergleichen, **dadurch gekennzeichnet, dass** es mit einem Sicherheitsmerkmal nach wenigstens einem der Ansprüche 1 bis 22 ausgestattet ist.

33. Datenträger, insbesondere Markenartikel, Wertdokument oder dergleichen, der mit einem Sicherheitsmerkmal nach wenigstens einem der Ansprüche 1 bis 22 ausgestattet ist.
